# EUROPÄISCHE PATENTSCHRIFT

(11) **EP 0 575 632 B1**
(45) Veröffentlichungstag und Bekanntmachung des Hinweises auf die Patenterteilung: **04.09.1996**
(21) Anmeldenummer: 92108180.8
(22) Anmeldetag: 25.06.1992
(51) Int. Cl.: C14C 13/00, C14C 3/28

(54) **Verfahren zur Gerbung von Fischhäuten**
Process for tanning fish skins
Procédé de tannage des peaux de poisson

(43) Veröffentlichungstag der Anmeldung: 29.12.1993
(73) Patentinhaber: Josowic, Ingrid, D-87600 Kaufbeuren (DE)
(72) Erfinder: del Gaudio, Antonio, I-80127 Napoli (IT); Josowic, Rosmarie, W-8950 Kaufbeuren (DE); del Gaudio, Stefano, I-80127 Napoli (IT); Landolfi, Gelsomina, I-80127 Napoli (IT); Josowic, Peter, W-8950 Kaufbeuren (DE); Josowic, Walburga, W-8950 Kaufbeuren (DE)
(74) Vertreter: Polte, Willi, Dr.-Ing.

(56) Entgegenhaltungen:
- EP-A- 0 285 738
- WO-A-84/03718
- GB-A- 2 180 851
- Prospekt der Firma Bayer: "Baychrom C-Verfahren: Chromgerbung mit hoher Flottenauszehrung".
- Prospekt der Firma Bayer: "Baychrom C-Verfahren: Chromgerbung und Chromnachgerbung mit hoher Flottenauszehrung".

## Beschreibung

Die Erfindung betrifft ein Verfahren zur Gerbung von Fischhäuten gemäß dem Oberbegriff des Patentanspruchs 1.

Ein Verfahren zur Gerbung von Fischhäuten ist aus der WO-A-8 43 718 bekannt.

Die Firmendruckschriften: "Baychrom C-Verfahren: Chromgerbung mit hoher Flottenauszehrung" und "Baychrom C-Verfahren: Chromgerbung und Chromnachgerbung mit hoher Flottenauszehrung" betreffen Chromgerbungsverfahren für Rindblößen.

Bisher bekannte Gerbverfahren für Fischhäute haben den Nachteil, daß das Abwasser mit hohen Chromrückständen aus dem Chromgerbschritt belastet ist.

Demgegenüber liegt der Erfindung die Aufgabe zugrunde, ein Gerbverfahren zu schaffen, bei dem die Chromrückstände im Abwasser verringert sind.

Diese Aufgabe wird durch die Merkmale des Patentanspruchs 1 gelöst.

Um von Fischhäuten Leder herzustellen, gehe man folgendermaßen vor:
A, Den Fisch maschinell oder von Hand abziehen und die Haut wiegen.
B, Die Häute mit reichlich Salz in Kisten oder andere Behälter füllen.
C, Die Häute so abgezogen und konserviert in Gerbefässer füllen, und fließendes Wasser einlassen. Die Wassermenge kann variieren zwischen 50% und 90% vom Gewicht der Häute. Empfehlenswert sind 90 % Wasser. Dann fügt man eine biologisch abbaubare Seife hinzu. Der prozentuelle Anteil kann zwischen 0,5 % und 5 % liegen. Wir empfehlen 1 % Baymol® A von Bayer. Nun kann das Faß bei einer Umdrehungszahl von 0,5 bis zu 5 Umdrehungen pro Minute in Rotation gesetzt werden, empfehlenswert ist 1 Umdrehung pro Minute. Die Zeit der Rotation kann zwischen 1 Std. und 2 Std. liegen, empfehlenswert ist 1Std. 10 Min.
D, Wasser ablassen!
E, Fließendes Wasser einfüllen. Die Wassermenge liegt zwischen 30 % und 150 % vom Ausganosgewicht der Häute, wir empfehlen 70 % Wasser. Dann geben wir die Menge Salz zu, daß B^{E} (Beaumé) 7/7,5 Grade entstehen. Das Gerbefaß in Bewegung setzen bei 1 Umdrehung pro Minute.
   Während sich das Faß dreht, schüttet man durch die Eingießöffnung in Wasser verdünnte Schwefelsäure, im Verhältnis 1 zu 20 zu, und zwar 0,8 % vom Gewicht der Häute, auf jeden Fall soviel, daß der PH-Wert 2,8 erreicht. Die Zeit der Rotation hängt davon ab, bis der oben genannte PH-Wert erreicht ist. Sie ist variabel zwischen 1 Std. und 1 1/2 Std. Erinnern wir uns daran, daß die Umdrehungszahl bei 1 Umdrehung pro Minute liegt.
F, Nachdem dieser PH Wert erreicht ist, fahren wir mit dem Chromprozess fort. Das verwendete Chrom wird von der Haut fast vollkommen aufgenommen, deshalb ist der Prozess extrem ökologisch, im Vergleich zu jeder anderen Technologie. Jede andere Chromgerbung, die für Rind- Ziege- oder Reptilleder, oder irgend ein anderes patentiertes Verfahren zur Gerbung von Fischhaut, läßt einen ungenutzten Rest von mindestens 30 % (dreißig) Chromgerbemitteln im Abwasser zurück, während bei unserem Verfahren nur 2 % (zwei) Chromrückstände im Abwasser verbleiben. Es ist offensichtlich, welcher enorme Fortschritt durch unsere Technologie garantiert wird. Das Haus Bayer Leverkusen, nennt diesen Chromgerbungsprozess Baychrom®C (siehe Anlage). Wir benutzen dieses Verfahren zum Gerben von Fischhäuten, vervollständigt mit weiteren Vorgängen, sowie Fungiziden/Algiziden (Antiseptiken) und Fettungsprodukten.
F₁, Wir füllen in das Gerbfaß einen Chromgerbstoff in Pulverform, auf der Basis von Chromsulfat. Der Anteil der hinzugegeben werden muß, liegt bei 1 % und 2,5 %, empfehlenswert sind 2,5 %. Wir lassen das Ganze zwischen 30 Minuten und 10 Std. drehen, empfehlenswert sind 3 Std. Die Umdrehungszahl bleibt bei 1 Umdrehung pro Minute. Wir verwenden Baychrom® A von Bayer.
F₂, Nach dieser Zeit geben wir in das Gerbfaß ein Fungizid/ Algizid, und zwar zu einem Anteil von 0,1 % und 2 %, wir verwenden 0,5 %, verdünnt mit Wasser und weiteren 2,5 % Baychrom® A. Das Fungizid das wir verwenden, heißt Preventol® CR von Bayer. Alles zusammen muß nun weitere 3 Stunden rotieren, bei einer Umdrehungszahl von 1 Umdrehung pro Minute.
F₃,Nun fügen wir einen Chromoxydhaltigen Gerbstoff von 7,2 % bei. Wir geben zwischen 1 % und 10 % dazu, empfehlenswert sind 4 %. Die Flüssigkeit bleibt mindestens 2 Std. höchstens 20 Std. im Faß, empfehlenswert sind 4 Std. Die Umdrehungen werden nun auf 3 Umdrehungen pro Minute erhöht. Das Chrom das wir verwenden heißt Baychrom® CH von Bayer.
F₄, Nun geben wir ein synthetisches Fett in das Faß. Die Menge liegt zwischen 1 % und 15%, empfehlenswert sind 5 %. Wir empfehlen Coripol® DX 1202 von Bayer.
   - Nach 5 Minuten!
F₅, Man fügt eine Menge Wasser bei, welche zwischen 10 % und 300 % liegt, empfehlenswert sind 100 % Wasser. Die Wassertemperatur sollte zwischen 25°C und 70°C liegen, wir raten 45°C. Nun erhöhen wir die Umdrehungen auf 5 bis 7 Umdrehungen pro Minute. Der Zeitraum der Rotation beträgt nunmehr 12 - 18 Stunden.
G, Die Flüssigkeit wird abgelassen.
H, Man fülle zwischen 50 % und 400 % Wasser ins Gerbfass, empfehlenswert sind 200 % Wasser vom Ausgangsgewicht, bei einer Temperatur, die zwischen 30°C und 80°C liegt, idealerweise 50°C. Dann geben wir einen neutralisierenden Nachgerbstoff zu, welcher die komplexierenden Bestandteile fixieren soll, das im Produkt enthaltene Chrom. Wir verwenden Blancorol® RC - (CF). Davon geben wir zwischen 1 % und 10 % bei, emofehlenswert sind 5 %, oder jedenfalls die Menge, daß nach einer Stunde der PH Wert bei 6 liegt. PH=6 In dieser Fase erhöhen wir auf 10 Umdrehungen pro Minute.
I, Die Flüssigkeit wird abgelassen.
L, Nun geben wir in das Gerbfaß zwischen 50 % und 500 % Wasser, empfehlenswert sind 200 % Wasser, welches eine Temperatur zwischen 30°C und 70°C haben soll, die ideale Wassertemperatur, liegt bei 50°C. Anschließend fügen wir eine Kombination von ausgewählten Naturfetten bei. Die Menge der Naturfette sollte zwischen 1 % und 30 % liegen, empfehlenswert sind 10 %.
L, Jene werden vor dem Beimengen in Wasser aufgelöst, und zwar in dem Verhältnis 1 : 4, bei einer Wassertemperatur von 60°C. Wir verwenden Coripol® MB von Bayer. Dann fügen wir noch geradkettige Kohlenwasserstoffe bei, welche als synthetisches Fett identifiziert ist, und Chromopol® UFS (Bayer) heißt. Die beigefügte Menge liegt zwischen 1 % und 30 %, empfehlenswert sind 10 %. Alles zusammen muß sich zwischen 30 Minuten und 3 Stunden drehen. Empfehlenswert sind 2 Stunden.

Die Fertigstellung der Leder erfolgt nun nach der üblichen Technik. Sie mussen gefärbt werden und zugerichtet.

### Ausführungsbeispiel :

### Wieder grün machen:

Häute
90 % Fließendes Wasser
1 % Baymol A
1 Std. 10 Min. im Faß Drehen, bei 1 Umdrehung Pro Minute
H₂O auslassen

### Pikel

70 % H₂O
10 % oder andere % Salz, bis zu B^{E}(Beaumé) 7/7,5
0,8 % Schwefelsäure
1 Std. 10 Min. im Faß drehen, bei 1 Umdrehung pro Minute

### Chromgerbung

2,5 % Baychrom A
3 Std. Drehen, bei 1 Umdrehung pro Minute
0,2 % Preventol CR
2,5 % Baychrom A
3 Std. drehen, bei 1 Umdrehung pro Minute
4 % Baychrom CH
4 Std. drehen , bei 3 Umdrehungen pro Minute
5 % Coripol DX 1202
5 Minuten drehen, bei 3 Umdrehungen pro Minute
100 % H₂O bei 45°C, 12 bis 18 Std Drehen, bei 5 Umdrehungen/Min.
Flüssigkeit ablassen

### Nachgerbung/Neutralisation

200 % H₂O bei 50°C
5 % Blancorol RC (CF)
Im Faß drehen, bei 10 Umdrehungen pro Minuten
Flüssigkeit ablassen

### Fettung

200 % H₂O bei 50°C
10 % Coripol MB
10 % Chromopol UFS
2 Std drehen im Faß, bei 10 Umdrehungen pro Minute
Färben und Zurichten nach üblichen Verfahren

## Patentansprüche

1. Verfahren zur Gerbung von Fischhäuten mit den Schritten:
- Vorbehandlung der abgezogenen und konservierten Häute mit einer Mischung aus Wasser und Seife
- Pikeln der vorbehandelten Häute mit Wasser und Salz bis ein B^{E} -Wert von 7-7.5 erreicht ist und anschließender Zugabe von verdünnter Schwefelsäure bis ein pH-Wert von 2.8 erreicht ist
- Chromgerbung der Häute durch Zugabe eines Chromgerbstoffs
- Nachgerbung der Häute mit einem neutralisierenden Nachgerbstoff und
- Fetten der Häute mit Naturfetten und/oder synthetischen Fetten
gekennzeichnet durch eine Chromgerbung mit folgenden Schritten:
- a1) Zugabe von 1-2.5 Gew% (bezogen auf das Gewicht der Häute) von Chromsulfat;
- a2) Drehen des Gerbfasses zwischen 0.5-10h mit 1 U/min;
- b1) Zugabe von 0.1-2 Gew% Fungizid/Algizid und 2-3 Gew% Chromsulfat;
- b2) Drehen des Gerbfasses für weitere 2-5 h;
- c1) Beifügen von 1-10 Gew% chromoxidhaltigen Gerbstoff;
- c2) Drehen des Gerbfasses während 2 bis 20 h mit 3 U/min;
- d1) Beifügen von 1-15 Gew% eines synthetischen Fettes und
- d2) Drehen des Gerbfasses für weitere 2-15 min.

2. Verfahren nach Anspruch 1, gekennzeichnet durch
e) die anschließende Zugabe von 10-300 Gew% Wasser mit einer Temperatur zwischen 25 und 70 °C und
f) Drehen des Gerbfasses während 12-18h mit 5-7 U/min.

3. Verfahren nach Anspruch 2, dadurch gekennzeichnet, daß 2.5 Gew% Chromsulfat mit einer Einwirkzeit von 3h bei Schritt a), 0.5 Gew% Fungizid/Algizid und 2.5% Chromsulfat bei Schritt b), 4 Gew% chromoxidhaltiger Gerbstoff mit einer Einwirkzeit von 4h bei Schritt c), 5 Gew% synthetisches Fett bei Schritt d) und 100 Gew% Wasser mit einer Temperatur von 45 °C bei Schritt e) zugegeben werden.

4. Verfahren nach einem der vorhergehenden Ansprüche, dadurch gekennzeichnet, daß beim Vorbehandlungsschritt 50-90 Gew% Wasser und 0.5-5 Gew% Seife beigefügt werden und das Gerbfaß 1-2 h mit 0.5-5 U/min gedreht wird.

5. Verfahren nach einem der vorhergehenden Ansprüche, dadurch gekennzeichnet, daß beim Pikelschritt das sich im Gerbfaß befindliche Wasser abgelassen wird und anschließend 30-150 Gew% Wasser und Salz beigefügt werden, bis der B^{E}-Wert zwischen 7-7.5 B^{E} erreicht ist, anschließend verdünnte Schwefelsäure beigefügt und das Gerbfaß 1-1.5 h mit 1 U/min gedreht wird, bis ein pH-Wert von 2.8 erreicht ist.

6. Verfahren nach einem der vorhergehenden Ansprüche, dadurch gekennzeichnet, daß beim Nachgerbschritt zunächst das Wasser abgelassen, anschließend 50 bis 400 Gew% Wasser mit einer Temperatur von 30-80 °C und 1-10 Gew% des Nachgerbstoffs beigefügt werden, bis ein pH-Wert von 6 erreicht ist, wobei das Gerbfaß mit 10 U/min gedreht wird.

7. Verfahren nach einem der vorgehenden Ansprüche, dadurch gekennzeichnet, daß beim Fetten der Häute zunächst das Wasser abgelassen und dann 50-500 Gew% Wasser mit einer Temperatur von 30-70 °C, 1-30 Gew% Naturfette, die in 50-80 °C Wasser gelöst sind und 1-30 Gew% synthetisches Fett beigefügt werden und das Gerbfaß 0.5-3 h gedreht wird.

8. Verfahren nach den Ansprüchen 4 bis 7, dadurch gekennzeichnet, daß beim Vorbehandlungsschritt 90 Gew% Wasser und 1 Gew% Seife beigefügt werden und das Gerbfaß lh 10 min mit 1 U/min dreht, daß während des Pikelschritts 70 Gew% Wasser und 0.8 Gew%, im Verhältnis 1:20 verdünnte Schwefelsäure beigefügt werden, daß beim Nachgerben 200 Gew% Wasser mit 50°C und 5% Nachgerbstoff beigefügt werden und daß beim Fetten 200 Gew% Wasser mit 50 °C und 10% Naturfette, die vorher im Verhältnis 1:4 in 60 °C Wasser gelöst wurden, sowie 10 Gew% synthetisches Fett beigefügt werden und das Gerbfaß 2 h dreht.

## Claims

1. Process for tanning fish skins comprising the steps:
- pretreatment of the stripped and preserved skins with a mixture of water and soap,
- pickling of the pretreated skins with water and salt until a B^{E} value of 7 - 7.5 is reached and subsequent addition of diluted sulfuric acid until a pH value of 2.8 is reached,
- chrome tanning of the skins by addition of a chrome tanning agent,
- retanning of the skins with a neutralizing retanning agent and
- greasing of the skins with natural fats and/or synthetic fats,
characterized by a chrome tanning comprising the following steps:
- a1) addition of 1 - 2.5 % by weight (in relation to the weight of the skins) of chromium sulfate;
- a2) rotating the tanning drum for between 0.5 - 10 h at 1 rpm;
- b1) addition of 0.1 - 2 % by weight of fungicide/algicide and 2 - 3 % by weight chromium sulfate;
- b2) rotating the tanning drum for a further 2 - 5 h;
- c1) adding 1 - 10 % by weight of tanning agent containing chromium oxide;
- c2) rotating the tanning drum for between 2 to 20 h at 3 rpm;
- d1) adding 1 - 15 % by weight of a synthetic fat and
- d2) rotating the tanning drum for a further 2 - 15 min.

2. A process according to Claim 1, characterized by
e) the subsequent addition of 10 - 300 % by weight of water having a temperature between 25 and 70 °C and
f) rotating the tanning drum for 12 - 18 h at 5 - 7 rpm.

3. A process according to Claim 2, characterized in that 2.5 % by weight of chromium sulfate with a reaction time of 3 h in step a), 0.5 % by weight fungicide/algicide and 2.5 % chromium sulfate in step b), 4 % by weight tanning agent containing chromium oxide with a reaction time of 4 h in step c), 5 % by weight synthetic fat in step d) and 100 % by weight of water with a temperature of 45 °C in step e) are added.

4. A process according to one of the preceding claims, characterized in that, in the pretreatment step, 50 - 90 % by weight of water and 0.5 - 5 % by weight of soap are added and the tanning drum is rotated for 1 - 2 h at 0.5 - 5 rpm.

5. A process according to one of the preceding claims, characterized in that, in the pickling step, the water contained in the tanning drum is drained and subsequently 30 - 150 % by weight of water and salt are added until the B^{E} value between 7 - 7.5 B^{E} is reached, subsequently diluted sulfuric acid is added and the tanning drum is rotated for 1 - 1.5 h at 1 rpm until a pH value of 2.8 is reached.

6. A process according to one of the preceding claims, characterized in that, in the retanning step, first the water is drained, subsequently 50 to 400 % by weight of water having a temperature of 30 - 80 °C and 1 - 10 % by weight of the retanning agent are added until a pH value of 6 is reached with the tanning drum being rotated at 10 rpm.

7. A process according to one of the preceding claims, characterized in that, during the greasing of the skins, first the water is drained and then 50 - 500 % by weight of water having a temperature of 30 - 70 °C, 1 - 30 % by weight of natural fats, which are dissolved in 50 - 80 °C water, and 1 - 30 % by weight of synthetic fat are added and the tanning drum is rotated for 0.5 - 3 h.

8. A process according to Claims 4 to 7, characterized in that, in the pretreatment step, 90 % by weight of water and 1 % by weight of soap are added and the tanning drum is rotated for 1 h 10 min at 1 rpm, that during the pickling step 70 % by weight of water and 0.8 % by weight of sulfuric acid, which is diluted at a ratio of 1:20, are added, that during the retanning 200 % by weight of water at 50 °C and 5 % retanning agent are added and that during the greasing 200 % by weight of water with 50 °C and 10 % natural fats, which were priorly dissolved in 60 °C water in a ratio of 1:4, and also 10 % by weight of synthetic fat are added and the tanning drum is rotated for 2 h.

## Revendications

1. Procédé de tannage des peaux de poissons, comprenant les étapes:
- conditionnement des peaux écorchées et conservées à l'aide d'une mixture d'eau et savon,
- picklage des peaux conditionnées à l'aide d'eau et de sel jusqu'à l'obtention d'une valeur Baumé (B^{E}) de 7 - 7,5, suivi par l'addition d'acide sulfurique dilué jusqu'à l'obtention d'une valeur pH égale à 2,8,
- tannage au chrome des peaux par l'addition d'une matière de tannage au chrome,
- retannage des peaux à l'aide d'un agent de retannage neutralisant, et
- engraissage des peaux à l'aide de graisses naturelles et/ou synthétiques,
caractérisé par tannage au chrome comprenant les étapes suivantes:
- a1) ajouter 1 - 2,5% (poids) (par rapport au poids des peaux) de sulfate de chrome,
- a2) faire tourner le tambour de tannage pendant 0,5 - 10 h à 1 tr/min,
- b1) ajouter 0,1 - 2% (poids) de fongicide/algicide et 2 - 3% (poids) de sulfate de chrome,
- b2) continuer la rotation du tambour de tannage pendant 2 - 5 h,
- c1) ajouter 1 - 10% (poids) de matière tannante comprenant de l'oxide de chrome,
- c2) faire tourner le tambour de tannage pendant 2 - 20 h à 3 tr/min,
- d1) ajouter 1 - 15% (poids) d'une graisse synthétique, et
- d2) continuer la rotation du tambour de tannage pendant 2 - 15 min.

2. Procédé selon la revendication 1, caractérisé par
e) l'addition ultérieure de 10 - 300% (poids) d'eau à une température entre 25 et 70°C, et
f) rotation du tambour de tannage pendant 12 - 18 h à 5 - 7 tr/min.

3. Procédé selon la revendication 2, caractérisé par l'addition de 2,5% (poids) de sulfate de chrome pour une période d'action de 3 h dans l'étape a), 0,5% (poids) de fongicide/algicide et 2,5% (poids) de sulfate de chrome dans l'étape b), 4% (poids) de matière tannante comprenant de l'oxide de chrome pour une période d'action de 4 h dans l'étape c), 5% (poids) de graisse synthétique dans l'étape d), et 100% d'eau à une température de 45°C dans l'étape e).

4. Procédé selon l'une des revendications précédentes, caractérisé par l'addition de 50 - 90% (poids) d'eau et 0,5 - 5% (poids) de savon, et rotation du tambour de tannage pendant 1 - 2 h à 0,5 - 5 tr/min dans l'étape de conditionnement.

5. Procédé selon l'une des revendications précédentes, caractérisé en ce que, dans l'étape de picklage, l'eau contenu dans le tambour de tannage est évacuée, suivi par l'addition de 30 - 150% (poids) d'eau et sel jusqu'à l'obtention de la valeur B^{E} entre 7 et 7,5 et l'addition ultérieure d'acide sulfurique dilué et rotation du tambour de tannage pendant 1 - 1,5 h à 1 tr/min jusqu'à l'obtention d'une valeur pH égale à 2,8.

6. Procédé selon l'une des revendications précédentes, caractérisé en ce que, dans l'étape de retannage, l'eau est d'abord évacuée, suivi par l'addition de 50 - 400% (poids) d'eau à une température de 30 - 80°C et 1 - 10% (poids) de l'agent de retannage jusqu'à l'obtention d'une valeur pH égale à 6, tout en faisant tourner le tambour de tannage à 10 tr/min.

7. Procédé selon l'une des revendications précédentes, caractérisé en ce que, dans l'engraissage des peaux, l'eau est d'abord évacuée, suivi par l'addition de 50 - 500% (poids) d'eau à une température de 30 - 70°C, 1 - 30% (poids) de graisses naturelles dissolues dans d'eau à une température de 50 - 80°C, et 1 - 30% (poids) de graisse synthétique, en faisant tourner le tambour de tannage pendant 0,5 - 3 h.

8. Procédé selon les revendications 4 à 7, caractérisé par l'addition de 90% (poids) d'eau et 1% (poids) de savon et rotation du tambour de tannage pendant 1 h 10 min à 1 tr/min dans l'étape de conditionnement, par l'addition de 70% (poids) d'eau et 0,8% (poids) d'acide sulfurique dilué en proportion de 1:20 dans l'étape de picklage, par l'addition de 200% (poids) d'eau à une température de 50°C et 5% (poids) d'agent de retannage dans l'étape de retannage, et par l'addition de 200% (poids) d'eau à une température de 50°C et 10% (poids) de graisses naturelles, préalablement diluées en proportion de 1:4 dans de l'eau à une température de 60°C, et 10% (poids) de graisse synthétique, et rotation du tambour de tannage pendant 2 h dans l'étape d'engraissage.
